# FASCICULE DE BREVET EUROPEEN

(11) **EP 0 208 631 B1**
(45) Date de publication et mention de la délivrance du brevet: **02.08.1989**
(21) Numéro de dépôt: 86420166.0
(22) Date de dépôt: 25.06.1986
(51) Int. Cl.: C22C 21/00, C22C 21/04, C22F 1/043

(54) **Alliages d'Al à hautes teneurs de Li et Si et un procédé de fabrication**
Aluminiumlegierungen mit hohem Lithium- und Siliziumgehalt und Verfahren zu ihrer Herstellung
Aluminium alloys with a high lithium and silicon content, and process for their manufacture

(30) Priorité: 28.06.1985 FR 8510375
(43) Date de publication de la demande: 14.01.1987
(73) Titulaire: CEGEDUR SOCIETE DE TRANSFORMATION DE L'ALUMINIUM PECHINEY, 75008 Paris (FR)
(72) Inventeur: Dubost, Bruno, F-38120 St. Egrève (FR)
(74) Mandataire: Séraphin, Léon

(56) Documents cités:
- EP-A- 0 143 727
- CH-A- 216 204
- FR-A- 1 148 719

## Description

Le domaine de l'invention concerne des alliages à base d'Al concernant de fortes teneurs en Li et Si et présentant une résistance mécanique moyenne a élevée, une très faible densité et un haut module d'Young; un procédé d'obtention utilise la solidification rapide (atomisation, hypertrempe sur substrat métallique, etc...) une densification et une mise en forme à chaud.

Selon l'art antérieur connu, on sait que les alliages à teneur en Li supérieur environ à 3 % (en poids) présentent des difficultés de fabrication dues en particulier à:
- la fragilité lors de la coulée semi-continue en lingots;
- la mauvaise aptitude à la mise en forme à chaud par suite d'une faible ductilité;
- la grande fragilité intergranulaire à l'état trempé et revenu due à la précipitation d'une fraction volumique très élevée (> 30 %) de phase métastable δ' AI₃Li cohérente avec la matrice et très facilement ci-saillable par les dislocations;
- la grande sensiblité à la corrosion spontanée à la température ambiante due à la présence de la phase d'équilibre 8 AI Li aux joints de grains et dans la matrice.

Pour résoudre ces problèmes, les métallurgistes ont proposé des additions de quelques % d'éléments durcissants tels que Cu, Mg, Zn et d'autres éléments mineurs contrôlant la recristallisation ou la taille des grains de l'alliage, tels que Mn, Cr, Ti, etc...

Ces alliages contiennent également des teneurs en Fe et Si très faibles (moins de 0,1 % en poids).

Cependant, de tels alliages, même s'ils atteignent pratiquement les niveaux de résistance mécanique des alliages aéronautiques conventionnels (2024, 2214, 7075) présentent une diminution de densité (d) et une augmentation du module élastique (E) limités à 12 % environ chacun, soit une augmentation du module spécifique (E/d) inférieure à 25 %.

Il a été montré que l'addition conjointe de Li et de Si dans des alliages d'AI obtenus par solidification classique conduisait à un mauvais compromis résistance mécanique-ductilité-densité (F.W. GAYLE, Aluminium Lithium Alloys, Proceeding of the 1st International AI-Li Conference, Ed. by T.H. SANDERS, Jr and E.A. STARKE, Jr, The Metallurgical Society of AIME, 1981, p. 119 - 139).

On connaît par le brevet suisse CH-216 204 des alliages AI-Li-Si contenant de 1 à 10 % (en poids) de Li et du Si (en quantité indéterminée); l'exemple donné porte sur un alliage contenant: 3,5 % Li; 5 % Si; 1 °/o Cu; 1 % Ni; reste AI. Cependant, cet alliage, très probablement obtenu par coulée classique, présente vraisemblablement une faible stabilité à chaud, contrairement aux alliages selon l'invention.

La demanderesse a trouvé qu'il est possible d'obtenir des gains de module spécifique très supérieurs à 25 °/o sur des alliages AI-Li-Si contenant de fortes quantités de Si et de Li, tout en conservant des caractéristiques mécaniques acceptables, une résistance à la corrosion spontanée satisfaisante, et une bonne aptitude à la mise en forme.

Cet objectif est atteint par le choix d'une composition spécifique, l'utilisation de la solidification rapide et des techniques de la métallurgie des poudres, et enfin d'une mise en forme à température contrôlée.

Les alliages selon l'invention contiennent (% en poids):
de 3,6 à 8 % de Li
de 5 à 14% de Si
de 0 à 1 % de chacun des éléments suivants Fe, Co, Ni, Cr, Mn, Zr, V, Ti, Nb, Mo, 0₂, Sc
et de 0 à 2 % de Cu et/ou Mg et/ou Zn

la quantité totale de ces éléments secondaires optionnels étant inférieure à 5 %.
reste AI et impuretés (chacune < 0,05 %, total < 0,15 %)

La teneur en Li est de préférence liée à la teneur en Si par la formule suivante:
% Li = 0,4 % Si + k
   avec -1 ≤ k ≤ 5
   et de préférence 0 ≤ k ≤ 4

La teneur en Li est de préférence tenue entre 4 et 7 %.

La teneur totale en éléments secondaires (autres que Li et Si) est maintenue de préférence en-dessous de 2 %^{.}

Cependant, les propriétés des produits obtenus ne sont satisfaisantes que si les alliages sont élaborés par solidification rapide à des vitesses de refroidissement depuis l'état liquide supérieures à 1000°C/sec. par tout moyen connu (solidification sur roue, atomisation, etc...).

Cette opération a de préférence lieu sous atmosphère inerte, par exemple argon ou hélium. Les alliages ainsi obtenus sont alors consolidés par les techniques connues de la métallurgie des poudres, par exemple selon la gamme: broyage éventuel, compactage à froid, dégazage sous vide éventuel, compression à chaud et corroyage par filage, forgeage, matriçage ou tout autre technique, avec un taux de corroyage (section transversale initiale/section transversale finale) en général supérieur à 8.

Cependant, lors de ces diverses opérations de mise en forme à chaud, la température du produit doit rester inférieure à 400°C, et de préférence 350°C, pour obtenir des caractéristiques mécaniques acceptables. Les produits sont généralement utilisés, comme indiqué, à l'état brut de transformation à chaud, ou après une légère déformation complémentaire à plus basse température, ce qui permet d'améliorer à la fois la planéité, la rectitude ou les tolérances dimensionnelles et les caractéristiques mécaniques de résistance.

A l'état d'utilisation, les produits ainsi obtenus possèdent une grande fraction volumique, comprise entre 15 et 60 %, de préférence entre 20 et 50 %, de particules essentiellement constituées d'une phase de structure cubique, de paramètre voisin de 0,59 à 0,60 nm, identifiée comme phase T - AI2 Li₃ Si₂ ou AI Li Si, selon les auteurs.

Cette phase, répartie de façon homogène, a une taille comprise entre 0,01 à 10 µm, plus généralement entre 0,01 et 5 µm: on pense que cette phase contribue au durcissement à froid et aux températures moyennes de l'alliage, sa précipitation fine et homogène étant accentuée par un revenu entre la température ambiante et 350°C, de préférence entre 150 et 250°C. La microstructure peut comporter éventuellement une très fine précipitation globulaire de phase 8' (AI₃Li) dont le diamètre est inférieur à 50 nm et aussi une faible précipitation de Si libre ou de phase 8 AI Li.

La quantité de phase 8' présente est inférieure à 10 % (en volume). Enfin les produits ainsi obtenus sont caractérisés par un grain extrêmement fin dont la taille est inférieure à 20 µm, et généralement inférieure à 10 µm.

Si k est inférieur à la limite inférieure, on provoque l'apparition de particule de Si, au détriment de la phase T, ce qui diminue les caractéristiques mécaniques et propriétés élastiques spécifiques.

Si k dépasse la limite supérieure, on favorise la précipitation de la phase 8 AI Li qui est spontanément corrodable et aussi de la phase δ' AI₃Li fragilisante.

La demanderesse a d'autre part, constaté qu'à composition égale, la dureté des produits est d'autant plus élevée que la taille des particules de phase T (AI, Li, Si) est faible; en particulier la solidification très rapide des rubans minces (20 à 30 µm d'épaisseur) sur substrat métallique ("melt spinning") conduit côté substrat à des tailles de particules de phase T de 0,01 à 0,5 µm.

La microdureté est alors supérieure à 40 % environ à celle obtenue sur la face externe des rubans plus épais ou sur poudres obtenues par atomisation, pour lesquels la taille de particules de phase T est de l'ordre de 0,5 à 5 µm.

L'invention sera mieux comprise à l'aide des exemples suivants:

### Exemple 1

Des alliages dont la composition est reportée au Tableau 1 ont été obtenus sous forme de poudre, par pulvérisation centrifuge sous hélium, celle-ci étant tamisée à 200 µm maximum.

Ces poudres ont été élaborées à partir de lingotins coulés, élaborés avec une base pure ayant une teneur en Fe < 0,05 %.

La gamme suivante a été appliquée:
mise en conteneur en AI-Mg 0 42 x 100 mm
dégazage 24 h sous 1 à 10⁻¹ Pa
préchauffage 1 h 20 à 250°C
filage direct à 250° C en barres cylindriques 0 9 mm (rapport de filage À = 22)
La température de sortie étant de 330° C environ

Les barres obtenues ont été refroidies à l'air, et caractérisées par mesure de densité, du module d'Young, par essais de traction (sens long) et examens micrographiques.

Le Tableau I rassemble les compositions chimiques visées et déterminées par absorption atomique et les résultats obtenus (moyenne de 5 essais).

La teneur en oxygène est de l'ordre de 0,5 %.

La phase T présente était grossière (taille moyenne 2 µm, taille maximale 5 µm), mais dispersée de façon homogène à l'exception de quelques grosses particules de phase T (100 à 200 µm) dont la présence explique les faibles allongements observés (amorces de rupture prématurée).

Malgré ceci, on note le niveau intéressant des caractéristiques mécaniques obtenues en particulier sur l'alliage Al-6Li-10Si et l'écart plastique important, ainsi que les variations importantes de la densité et du module d'Young.

Les examens micrographiques à l'état brut de filage révèlent:
- l'absence quasi-complète de phase 8' AI₃Li et phase 8 AI Li;
- une taille de grains de l'alliage de 2 à 5 µm.

### Exemple 2

Des alliages AI, Li, Si incluant les compositions données à l'exemple 1, ont été coulés en rubans de 10 mm x 40 µm environ, de section transversale, sur une roue en cuivre 0 480 mm tournant à 1000 t/minute, depuis 730 à 830°C; ils ont été caractérisés par microdureté Vickers sous 10 g examen micrographique en microscopie optique, électronique et diffraction au rayon X à l'état brut de coulée, et après traitement thermique de revenu de 1 à 10 h entre 200 et 350°C, pour évaluer la stabilité à chaud et l'évolution structurale.

Les compositions et les résultats sont reportés au tableau II.

L'intégralité du ruban de composition A et le côté roue des rubans B, C, D sur 20 à 30 µm, présentaient une structure de phase T fine (taille < 0,4 µm) à l'état brut de coulée, et même après revenu.

La partie externe des rubans B, C, D et la totalité de l'épaisseur des rubans (E, F) possédaient une structure grossière de l'ordre de 1 µm en moyenne (taille maximale de 4 um) à l'état brut de coulée et après revenu.

La fraction volumique des précipités, évaluée par analyse quantitative d'images ne varie pas significativement au cours des revenus.

On constate que la dureté augmente avec les teneurs en Li et Si, et la fraction volumique de phase T, du moins tant que celle-ci reste sous forme de particules fines.

Les structures fines (côté roue) confèrent aux alliages selon l'invention, un très haut niveau de dureté après revenu à 200° C, et celui-ci reste élevé même après revenu à 350°C, contrairement aux alliages hors l'invention.

### Exemple 3

Une partie des lingotins utilisés pour l'élaboration des poudres de l'exemple 1 et qui avaient été coulés en coquilles cylindriques de dimensions 0 55 mm x 175 mm avec une vitesse de refroidissement lente (5° C/sec. environ) typique de la coulée conventionnelle, ont été écroûtés à 0 48 mm puis réchauffés à 400° C pendant 1 h, puis filés à 400° C en barres cylindriques de 0 9 mm et refroidies à l'air.

Les caractéristiques mécaniques de traction, mesurées dans le sens long sur 3 éprouvettes par alliage sont données dans le Tableau III. On a constaté une fragilité rédhibitoire de ces produits qui présentent une rupture prématurée lors de la mise en charge, et une ductilité pratiquement nulle.

La microstructure de ces produits présente en particulier des particules très grossières de phase T (AI, Li, Si, de tailles très hétérogènes, assez grossières, de plusieurs µm à plusieurs centaines de µm, et nettement supérieures à 10 µm en moyenne, associées à une faible quantité de phase 8 AI Li.

Cet exemple montre la nécessité d'utiliser une méthode impliquant une solidification rapide pour les alliages selon l'invention.

Les produits obtenus selon l'invention possèdent les avantages suivants:
- une densité diminuée de 15 à 20 % et un module d'Young augmenté de 15 à 35 % par rapport à celle (ou celui) des alliages d'AI conventionnels élaborés par coulée classique en lingots tels que les 2024, le 6061, le 7075 selon les désignations de l'Aluminium Association. Le module spécifique se trouve augmenté de 30 à 60 % environ;
- une résistance mécanique à froid comparable à celle des alliages d'AI corroyés de moyenne résistance, tels que le 2024-T4, 6061-T6, 7020-76, par exemple pour les produits contenant des particules de phase T grossière (0,5 à 10 um), et équivalente à celles des alliages à haute résistance (7075-T6, 2214-T6, 7010-T736 et 7150-T736 ou T6) pour les produits contenant une phase T fine (0,01 à 0,5 µm);
- une résistance mécanique à tiède ou à chaud supérieure à celle de tous les alliages d'AI connus élaborés par coulée semi-continue (par ex. les alliages 2214 ou 2219, selon le nomenclature de l'Aluminium Association), en particulier dans le domaine compris entre 100 et 350°C;
- une bonne résistance à la corrosion intergranulaire ou localisée malgré les teneurs élevées en Li, en l'absence de phase à 8 AI Li;
- une ductilité à chaud ou à froid suffisante permettant leur mise en forme ou leur utilisation comme pièces mécaniques ou éléments de structure;
- des propriétés mécaniques intéressantes obtenues même en l'absence de revenu.
   (1) gain calculé par rapport à un alliage conventionnel à haute résistance (2024, 7075): p = 2,8 g/cm³; E = 72 GPa: E/p = 25,7 GPacm³g⁻¹
      (a) composition visée
      (b) composition obtenue

## Revendications

1. Alliage à base d'AI comprenant du Li et du Si obtenu par solidification rapide, caractérisé en ce qu'il contient (en poids %):
de3,6 à 8% Li
de 5 à 14 % Si
de 0 à 1 % de chacun des éléments
Fe, Co, Ni, Cr, Mn, Zr, V, Ti, Nb, Mo, 0₂ Sc,
de 0 à 2 % de Cu et/ou Mg et/ou Zn
la quantité totale de ces éléments optionnels secondaires étant inférieure à 5 %, le reste étant constitué par de l'AI et des impuretés (chacune < 0,05 %, total ≤ 0,15 %)
et en ce que la vitesse de solidification à partir de l'état liquide est supérieure à 1000° C/sec.

2. Alliage selon la revendication 1, caractérisé en ce que les teneurs en Li et Si sont liées par la relation:
%Li=0,4% Si + k
avec -1 ≤ k ≤ 5

3. Alliage selon la revendication 2, caractérisé en ce que:
0≤ k ≤ 4

4. Alliage selon l'une des revendications 1 à 3, caractérisé en ce qu'il contient de 4 à 7 % de Li.

5. Alliage selon l'une des revendications 1 à 4, caractérisé en ce que la quantité totale d'éléments secondaires optionnels ne dépasse pas 2 %.

6. Produit corroyé de composition conforme à l'une des revendications 1 à 5, caractérisé en ce qu'il contient de 15 à 60 % en volume de phase T.

7. Produit selon la revendication 6, caractérisé en ce qu'il contient entre 20 et 50 % en volume de phase T.

8. Produit selon l'une des revendications 6 ou 7, caractérisé en ce que la taille des particules T est comprise entre 0,01 et 10 µm (et de préférence 0,01 µm à 5 µm).

9. Produit selon l'une des revendications 6 à 8, caractérisé en ce que la taille de grain de l'alliage est inférieure à 20 µm (et de préférence 10 µm).

10. Procédé d'obtention d'un alliage ou produit selon l'une des revendications 1 à 9, comprenant une fusion, la solidification, un broyage éventuel, une compression et un corroyage à chaud, caractérisé en ce que toutes les opérations à chaud postérieures à la solidification ont lieu à une température inférieure à 400° C et de préférence 350° C.

11. Procédé selon la revendication 10, caractérisé en ce que le corroyage à chaud est complété par une légère déformation plastique à plus basse température.

12. Procédé selon l'une des revendications 10 ou 11, caractérisé en ce que l'on applique un revenu entre 20 et 350°C et de préférence 150 à 250°C, après déformation à chaud ou à froid.

## Patentansprüche

1. Legierung auf AI-Basis, die Li und Si enthält und durch rasche Erstarrung erhalten worden ist, dadurch gekennzeichnet,
daß sie (in Gew.-%) enthält:
3,6 bis 8 % Li
5 bis 14 % Si
0 bis 1 % jedes der Elemente
Fe, Co, Ni, Cr, Mn, Zr, V, Ti, Nb, Mo, 0₂, Sc,
0 bis 2 % Cu und/oder Mg und/oder Zn,
wobei die Gesamtmenge dieser wahlweisen sekundären Elemente unter 5 % ist, und der Rest aus AI und Verunreinigungen (jede ≤ 0,05 %, insgesamt < 0,15 %) besteht,
und daß die Erstarrungsgeschwindigkeit aus dem flüssigen Zustand über 1000° C/s ist.

2. Legierung nach dem Anspruch 1,
dadurch gekennzeichnet,
daß die Gehalte an Li und Si durch die Beziehung:
% Li = 0,4 % Si + k
mit -1 ≤ k ≤ 5
verknüpft sind.

3. Legierung nach dem Anspruch 2,
dadurch gekenenzeichnet,
daß0≤k≤4.

4. Legierung nach einem der Ansprüche 1 bis 3,
dadurch gekennzeichnet,
daß sie 4 bis 7 % Li enthält.

5. Legierung nach einem der Ansprüche 1 bis 4,
dadurch gekennzeichnet,
daß die Gesamtmenge an wahlweisen sekundären Elementen 2 % nicht übersteigt.

6. Halbzeugprodukt einer Zusammensetzung gemäß einem der Ansprüche 1 bis 5,
dadurch gekennzeichnet,
daß es 15 bis 60 Vol.-% T-Phase enthält.

7. Produkt nach dem Anspruch 6,
dadurch gekennzeichnet,
daß es 20 bis 50 Vol.-% T-Phase enthält.

8. Produkt nach einem der Ansprüche 6 oder 7,
dadurch gekennzeichnet,
daß die Größe der T-Teilchen im Bereich von 0,01 bis 10 um (und vorzugsweise von 0,01 bis 5 µm) liegt.

9. Produkt nach einem der Ansprüche 6 bis 8,
dadurch gekennzeichnet,
daß die Korngröße der Legierung unter 20 µm (und vorzugsweise 10 µm) ist.

10. Verfahren zur Herstellung einer Legierung oder eines Produkts nach einem der Ansprüche 1 bis 9, das ein Schmelzen, die Erstarrung, ein eventuelles Zerkleinern, eine Kompression und ein Durchkneten in der Wärme aufweist,
dadurch gekennzeichnet,
daß alle Warmarbeitsgänge nach der Erstarrung bei einer Temperatur unter 400° C (und vorzugsweise 350" C) stattfinden.

11. Verfahren nach dem Anspruch 10,
dadurch gekennzeichnet,
daß das Durchkneten in der Wärme durch eine leichte Verformung bei niedrigerer Temperatur vervollständigt wird.

12. Verfahren nach einem der Ansprüche 10 oder 11,
dadurch gekennzeichnet,
daß man ein Anlassen zwischen 20 und 350°C und vorzugsweise 150 und 250°C nach Verformung in der Wärme oder in der Kälte anwendet.

## Claims

1. AI-base alloy substantially comprising Li and Si characterised in that it contains (in % by weight):
from 3.6 to 8 % Li
from 5 to 14 % Si
from 0 to 1 % of each of the following elements:
Fe, Co, Ni, Cr, Mn, Zr, V, Ti, Nb, Mo, 0₂ and Sc,
from 0 to 2 % of cu and/or Mg and/or Zn,
the total amount of said optional secondary elements being less than 5 %, the balance comprising AI and impurities (each _{<} 0.05 %, total ≤ 0.15 %) and in that the solidification rate from liquid state is greater than 1000°C/second.

2. Alloy according to claim 1 characterised in that the proportions of Li and Si are linked by the following relationship:
% Li = 0.4 % Si +k
with -1 ≤ k ≤ 5.

3. Alloy according to claim 2 characterised in that:
O ≤ k ≤ 4.

4. Alloy according to one of claims 1 to 3 characterised in that it contains from 4 to 7 % of Li.

5. Alloy according to one of claims 1 to 4 characterised in that the total amount of optional secondary elements does not exceed 2 %.

6. A wrought product of composition according to one of claims 1 to 5 characterised in that it contains from 15 to 60 % by volume of phase T.

7. A product according to claim 6 characterised in that it contains from 20 to 50 % by volume of phase T.

8. A product according to one of claims 6 and 7 characterised in that the size of the particles T is between 0.01 and 10 µm (and preferably from 0.01 µm to 5 µm).

9. A product according to one of claims 6 to 8 characterised in that the grain size of the alloy is less than 20 µm (and preferably 10 µm).

10. A process for producing an alloy or product according to one of claims 1 to 9 comprising a melting operation, solidification, a possible crushing operation, a compression and an hot working operation, characterised in that all the hot operations subsequent to solidification take place at a temperature of lower than 400° C and preferably 350° C.

11. A process according to claim 10 characterised in that the hot working operation is completed by slight plastic deformation at lower temperature.

12. A process according to one of claims 10 and 11 characterised by carrying out a tempering operation at between 20 to 350°C and preferably 150 and 250°C, after hot or cold deformation.
